# EUROPÄISCHE PATENTSCHRIFT

(11) **EP 3 455 468 B1**
(45) Veröffentlichungstag und Bekanntmachung des Hinweises auf die Patenterteilung: **20.01.2021**
(21) Anmeldenummer: 16720876.8
(22) Anmeldetag: 09.05.2016
(51) Int. Cl.: F01L 3/04

(54) **GASWECHSELVENTIL**
GAS EXCHANGE VALVE
SOUPAPE D'ÉCHANGE DES GAZ

(43) Veröffentlichungstag der Anmeldung: 20.03.2019
(73) Patentinhaber: MAHLE International GmbH, 70376 Stuttgart (DE)
(72) Erfinder: DOGAR, Andreas, 71726 Benningen (DE); KÖRNER, Stephan, 74354 Besigheim (DE); ROSE, Reinhard, 70736 Fellbach (DE)
(74) Vertreter: BRP Renaud & Partner mbB Rechtsanwälte Patentanwälte Steuerberater
(86) Internationale Anmeldenummer: PCT/EP2016/060343
(87) Internationale Veröffentlichungsnummer: WO 2017/194091

(56) Entgegenhaltungen:
- FR-A1- 2 796 399
- US-A- 2 745 777
- US-A- 5 370 364
- US-A- 5 441 024
- US-A1- 2013 153 432
- US-A1- 2016 169 400

## Beschreibung

Die vorliegende Erfindung betrifft ein Gaswechselventil einer Brennkraftmaschine mit einem Ventilteller und einem Ventilschaft, gemäß dem Oberbegriff des Anspruchs 1. Die Erfindung betrifft außerdem ein Verfahren sowie eine Vorrichtung zum Beschichten eines solchen Gaswechselventils.

Aus der DE 103 58 729 A1 ist ein gattungsgemäßes Gaswechselventil einer Brennkraftmaschine mit einem Ventilteller und einem Ventilschaft bekannt. Hierbei ist eine einem Brennraum der Brennkraftmaschine abgewandte Seite des Ventiltellers mit einer katalytischen Beschichtung und eine Oberfläche des an den Ventilteller angrenzenden Ventilschafts mit einer antiadhäsiven Beschichtung versehen. Hierdurch soll insbesondere eine übermäßige Verkokung des Gaswechselventils im Betrieb verhindert werden.

Aus der US 5,441,024 A sind ebenfalls Gaswechselventile einer Brennkraftmaschine mit einem Ventilteller und einem Ventilschaft bekannt.

Aus der US 2013/153432 A1 ist ein Verfahren zum Aufbringen einer amorphen Nickel-Phosphorschicht bekannt.

Aus der US 5,370,364 A ist ein Motorventilschaft aus einer Titanlegierung bekannt.

Aus der FR 2 796 399 A1 sind Reibungsmaschinenkomponenten für Verbrennungsmotoren mit einer verschleißfesten Beschichtung bekannt.

Aus der US 2016/169400 A1 ist ein Gaswechselventil einer Brennkraftmaschine, mit einem Ventilteller und einem Ventilschaft bekannt, wobei zumindest am Ventilschaft zumindest bereichsweise eine galvanisch aufgebrachte Nickel-Phosphor-Schicht vorgesehen ist, deren Phosphoranteil größer als 10 Vol.-% ist.

Generell sind Gaswechselventile in Brennkraftmaschinen hohen thermischen und/oder mechanischen Belastungen ausgesetzt. Neben den thermischen Belastungen spielen auch chemische Belastungen, beispielsweise durch Öle, Schmiermittel oder andere Stoffe, eine entscheidende Rolle, da sich diese oftmals negativ auf die Korrosions- und damit die Verschleißbeständigkeit auswirken können.

Die vorliegende Erfindung beschäftigt sich daher mit dem Problem, für ein Gaswechselventil der gattungsgemäßen Art eine verbesserte oder zumindest eine alternative Ausführungsform anzugeben, welche sich insbesondere durch eine erhöhte Verschleißbeständigkeit und einen erhöhten Korrosionswiderstand auszeichnet.

Einsatz als Einlass- oder Auslassventil nicht nur hohen thermischen und mechanischen, sondern auch hohen chemischen Belastungen ausgesetzt ist.

Bei einer vorteilhaften Weiterbildung der erfindungsgemäßen Lösung ist zwischen dem Gaswechselventil und der Nickel-Phosphor-Schicht eine Nickel-Strike-Schicht als Haftschicht angeordnet, um insbesondere eine verbesserte Haftung und damit einen verbesserten Verbund der Nickel-Phosphor-Schicht auf einem hochlegierten Ventilstahl erreichen zu können. Eine solche Nickel-Strike-Schicht weist dabei üblicherweise lediglich eine Dicke von 1 bis 2 µm auf, ermöglicht jedoch eine äußerst tragfähige Verbindung der Nickel-Phosphor-Schicht mit dem Gaswechselventil.

Bei einer weiteren vorteilhaften Ausführungsform der erfindungsgemäßen Lösung ist die Nickel-Phosphor-Schicht zumindest teilweise mit einer Chromschicht überdeckt. Die Chromschicht wird dabei lediglich rein optional vorgesehen und als Dünnschicht aufgetragen und ist üblicherweise dicht geschlossen und rissfrei. Hierdurch kann die Korrosionsbeständigkeit nochmals gesteigert werden. Eine derartige zusätzliche und lediglich rein optionale Chromschicht wird dabei ausschließlich dann vorgesehen, sofern befürchtet werden muss, dass die bereits von der Nickel-Phosphor-Schicht verbesserte Verschleißbeständigkeit, insbesondere bei extremen Mangelschmierzuständen, nicht ausreicht. Hierbei wird insbesondere ein Ventilführungsbereich des Ventilschaftes mit einer solchen Chromschicht zusätzlich beschichtet, da die dort auftretenden mechanischen Belastungen, zusätzlich zu den thermischen und chemischen Belastungen besonders hoch sind.

Bei einer vorteilhaften Weiterbildung der erfindungsgemäßen Lösung weist die Chromschicht zusammen mit der Nickel-Phosphor-Schicht eine Dicke von < 25 µm auf. Hierdurch wird eine Beschichtung erzielt, die in Bezug auf Funktion und Kosten die beste Lösung erzielt.

Die vorliegende Erfindung beruht weiter auf dem allgemeinen Gedanken, ein Verfahren zum Beschichten eines Gaswechselventils anzugeben, bei welchem zunächst zumindest in einem Ventilführungsbereich des Ventilschaftes des zu beschichtenden Gaswechselventils eine Nickel-Strike-Schicht galvanisch aufgetragen wird. Diese Nickel-Strike-Schicht dient dabei als Haftvermittler für eine später in diesem Bereich aufzutragende Nickel-Phosphor-Schicht mit einem Phosphoranteil von > 10 Gew.-%, insbesondere mit einem Phosphoranteil zwischen 11 und 13 Gew.-%. Die Nickel-Strike-Schicht ist dabei als Dünnschicht ausgebildet und in der Regel nur 1 bis 2 µm dick. Sie bewirkt jedoch eine optimale Verbindung der den Korrosionswiderstand und den Verschleißwiderstand erhöhenden Nickel-Phosphor-Schicht. Insbesondere der hohe Phosphorgehalt der Nickel-Phosphor-Schicht ist dabei verantwortlich für den guten Korrosionsschutz und wirkt insbesondere gegenüber interkristalliner Korrosion, Heißgas und Kondensat-Korrosion.

Um die Verschleißbeständigkeit und auch den Korrosionsschutz weiter erhöhen zu können, kann die Nickel-Phosphor-Schicht zusätzlich zumindest teilweise mit einer Chromschicht überdeckt werden. Diese ist üblicherweise rissfrei und erhöht dadurch den Korrosionswiderstand, ebenso wie den Verschleißwiderstand bei Mangelschmierzuständen .

Die vorliegende Erfindung beruht weiter auf dem allgemeinen Gedanken, eine Vorrichtung zum Beschichten eines Gaswechselventils anzugeben, welche ein Galvanikbad mit einer galvanischen Flüssigkeit sowie einer darin angeordneten Anode und einer Kathode aufweist. Die Anode besitzt dabei eine Aufnahme, in welcher das zu beschichtende Gaswechselventil mit einem Ventilschaftende aufgenommen und insbesondere zentriert werden kann, wobei die Anode zusätzlich eine Negativkontur zu einer Ventilkehle des Gaswechselventils aufweist und dadurch in der Lage ist, das zu beschichtende Gaswechselventil lagefixiert in der Anode aufzunehmen. Zusätzlich ist in dem Galvanikbad eine Kathode vorgesehen, die flächig am Ventiltellerboden anlegbar, und über die Strom in das Gaswechselventil zum Beschichten desselben einleitbar ist. Durch die Kontaktierung des Ventiltellerbodens mit der Kathode ist somit das Gaswechselventil selbst die eigentliche Kathode und die Halterung, die das Gaswechselventil aufnimmt und gitterförmig den zu beschichtenden Bereich des Gaswechselventils, insbesondere den Ventilschaft, umgibt, die Anode. Beides sind Elektroden, wobei die Anode in der Regel eine sogenannte unlösliche Mixed metal oxide (MMO-Anode) ist, die den Vorteil bietet, sich beim Beschichtungsprozess nicht aufzulösen und somit immer einen gleichbleibenden Abstand zum Ventil garantiert und hierdurch eine gleichmäßige Beschichtung ermöglicht. Zur guten Durchmischung des Galvanikbades kann selbstverständlich auch noch eine Mischeinrichtung, beispielsweise ein Propeller oder ähnliches vorgesehen sein, die dafür sorgt, dass genügend Phosphor vorhanden ist und der beim Beschichten entstehende und an der Ventilkontur sich ablagernde Wasserstoff die Abscheidung nicht behindert.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Dabei zeigen, jeweils schematisch,
- Fig. 1: eine Ansicht auf ein erfindungsgemäßes Gaswechselventil mit einer geschnittenen Detaildarstellung,
- Fig. 2: eine erfindungsgemäße Vorrichtung zum Beschichten des Gaswechselventils.

Entsprechend der Figur 1, weist ein erfindungsgemäßes Gaswechselventil 1 einer im Übrigen nicht gezeigten Brennkraftmaschine einen Ventilteller 2 sowie einen Ventilschaft 3 auf. Das Gaswechselventil 1 ist dabei üblicherweise als Einlass- oder Auslassventil ausgebildet. Um einen erhöhten Korrosions- und Verschleißwiderstand gegen die beim Betrieb der Brennkraftmaschine auftretenden hohen thermischen, mechanischen und chemischen Belastungen schaffen zu können, ist das erfindungsgemäße Gaswechselventil 1 zumindest am Ventilschaft 3 zumindest bereichsweise mit einer galvanisch aufgebrachten Nickel-Phosphor-Schicht 4 (vgl. auch die Detaildarstellung in Figur 1) beschichtet, deren Phosphoranteil > 10 Gew.-% (Gewichtsprozent) ist. Idealerweise beträgt der Phosphorgehalt der Nickel-Phosphor-Schicht 4 sogar zwischen 11 und 13 Gew.-%. Der hohe Phosphorgehalt ist dabei verantwortlich für einen guten Korrosionsschutz wobei die Nickel-Phosphor-Schicht 4 insbesondere gegenüber interkristalliner Korrosion, Heißgas und Kondensat-Korrosion schützen soll.

Üblicherweise besitzt die Nickel-Phosphor-Schicht 4 eine Schichtdicke von 8 µm ≤ d_{NP} ≤ 15 µm. Um dabei einen möglichst optimalen Verbund mit dem hochlegierten Stahl des Ventilschaftes 3 schaffen zu können, kann zwischen dem Gaswechselventil 1 und der Nickel-Phosphor-Schicht 4 eine Nickel-Strike-Schicht 5 vorgesehen sein. Diese Nickel-Strike-Schicht 5 ist dabei doch lediglich 1 bis 2 µm dick.

Um den Verschleißwiderstand und die Korrosionsbeständigkeit weiter steigern zu können, kann die Nickel-Phosphor-Schicht 4 zusätzlich zumindest bereichsweise mit einer Chromschicht 6 überzogen sein, die als Dünnschicht aufgetragen ist und üblicherweise dicht und rissfrei ausgeführt ist. Eine derartige Chromschicht 6 ist jedoch lediglich rein optional vorgesehen, sofern der bereits erhöhte Verschleiß- und Korrosionswiderstand der Nickel-Phosphor-Schicht 4 nicht ausreichend sein sollte. Insgesamt sollte die Chromschicht 6 zusammen mit der Nickel-Phosphor-Schicht 4 eine Dicke d < 25 µm aufweisen. Da besonders im Bereich 7 einer Ventilführung eine erhöhte mechanische Belastung auftritt, die auch einen erhöhten Verschleiß- und Korrosionswiderstand erfordert, ist es sinnvoll, die erfindungsgemäße Nickel-Phosphor-Schicht 4 und optional zusätzlich die Chromschicht 6 besonders in diesem Bereich 7 aufzubringen.

Das Gaswechselventil 1 selbst ist aus einem bekannten hochlegierten Stahl ausgebildet, beispielsweise X50CrMnNiNbN21-9 (1.4882) Stahl, einem NiCr20TiAl (Nimonic 80A 2.4952) Stahl oder einem Nireva 3015 Stahl.

Betrachtet man die Figur 2, so kann man hier eine Vorrichtung 8 zum Beschichten des Gaswechselventils 1 erkennen, wobei die Vorrichtung 8 ein Galvanikbad 9 mit einer Galvanikflüssigkeit 10 mit einer darin angeordneten Anode 11 aufweist. Die Anode 11 besitz eine Aufnahme 12, in welcher das zu beschichtende Gaswechselventil 1 mit einem Ventilschaftende aufgenommen ist, sowie eine Negativkontur 13, welche komplementär zu einer Ventilkehle 14 des Gaswechselventils 1 ausgebildet ist und dadurch flächig an dieser anliegt. Ebenfalls vorgesehen ist eine Kathode 15, die flächig am Ventiltellerboden des Ventiltellers 2 anliegt und über die Strom mittels einer Stromquelle 16 in das Gaswechselventil 1 einleitbar ist. In diesem Fall ist somit das Gaswechselventil 1 die eigentliche Kathode, über welche Strom zur Anode 11 fließt. Ebenfalls vorgesehen sein kann eine Mischeinrichtung 17, mittels welcher die Galvanikflüssigkeit 10 während des galvanischen Beschichtens gut durchmischt wird, so dass ein stets ausreichend hoher Phosphoranteil zum Herstellen der Nickel-Phosphor-Schicht 4 an die Oberfläche des Ventilschaftes 3 gelangen kann. Zusätzlich wird hierdurch auch eine unerwünschte Ablagerung von Wasserstoff verhindert, welche die Abscheidung von Phosphor behindern würde. Die Anode 11 ist dabei in der Regel eine Mixed metal oxide (MMO) Anode. Selbstverständlich ist dabei denkbar, dass nicht nur der Ventilschaft 3, sondern zusätzlich zumindest die Ventilkehle 14 mit der erfindungsgemäßen Nickel-Phosphor-Schicht 4 und optional zusätzlich mit der Chromschicht 6 zur verbesserten Verschleiß- und Korrosionsbeständigkeit überzogen sind.

Mit der erfindungsgemäßen Nickel-Phosphor-Schicht 4 mit deren vergleichsweise hohem Phosphoranteil von > 10 % und der optionalen Chromschicht 6 kann eine besonders hohe Verschleiß- und Korrosionsbeständigkeit erreicht werden, die mit bislang vergleichbaren Beschichtungen nicht erreicht werden konnte.

## Patentansprüche

1. Gaswechselventil (1) einer Brennkraftmaschine, mit einem Ventilteller (2) und einem Ventilschaft (3), wobei zumindest am Ventilschaft (3) zumindest bereichsweise eine galvanisch aufgebrachte Nickel-Phosphor-Schicht (4) vorgesehen ist,
**dadurch gekennzeichnet,**
**dass** die aufgebrachte Nickel-Phosphor-Schicht (4) einen Phosphoranteil aufweist, der größer als 10 Gew.-% ist, insbesondere zwischen 11 und 13 Gew.-% liegt.

2. Gaswechselventil nach Anspruch 1,
**dadurch gekennzeichnet,**
**dass** die Nickel-Phosphor-Schicht (4) eine Schichtdicke von 8 µm ≤ d_{NP} ≤ 15 µm aufweist.

3. Gaswechselventil nach Anspruch 1 oder 2,
**dadurch gekennzeichnet,**
**dass** zwischen dem Gaswechselventil (1) und der Nickel-Phosphor-Schicht (4) eine Nickel-Strike-Schicht (5) als Haftschicht angeordnet ist.

4. Gaswechselventil nach einem der vorhergehenden Ansprüche,
**dadurch gekennzeichnet,**
**dass** die Nickel-Phosphor-Schicht (4) zumindest teilweise von einer Chromschicht (6) überdeckt ist.

5. Gaswechselventil nach Anspruch 4,
**dadurch gekennzeichnet,**
**dass** die Chromschicht (6) zusammen mit der Nickel-Phosphor-Schicht (4) eine Dicke d ≤ 25 µm aufweist.

6. Gaswechselventil nach einem der vorhergehenden Ansprüche,
**dadurch gekennzeichnet,**
**dass** die Nickel-Phosphor-Schicht (4) ausschließlich im Bereich einer Ventilführung (7) am Ventilschaft (3) aufgebracht ist.

7. Gaswechselventil nach einem der vorhergehenden Ansprüche,
**dadurch gekennzeichnet,**
**dass** das Gaswechselventil (1) aus einem X50CrMnNiNbN21-9 (1.4882) Stahl, einem NiCr20TiAl (Nimonic 80A 2.4952) Stahl oder einem nireva 3015 Stahl ausgebildet ist.

8. Verfahren zum Beschichten eines Gaswechselventil (1) nach einem der vorhergehenden Ansprüche, bei dem
- zumindest im Bereich einer Ventilführung (7) des Ventilschaftes (2) eine Nickel-Strike-Schicht (5) galvanisch aufgetragen wird,
- zumindest im Bereich der Ventilführung (7) eine Nickel-Phosphor-Schicht (4) mit einem Phosphoranteil von größer als 10 Gew.-% galvanisch aufgetragen wird.

9. Verfahren nach Anspruch 8,
**dadurch gekennzeichnet,**
**dass** die Nickel-Phosphor-Schicht (4) zumindest teilweise von einer Chromschicht (6) überdeckt wird.

## Claims

1. Gas exchange valve (1) of an internal combustion engine, comprising a valve disc (2) and a valve stem (3), whereby at least some areas on at least the valve stem (3) are provided with a galvanically applied nickel-phosphorus layer (4),
**characterised in that**
the applied nickel-phosphorus layer (4) has a phosphorus moiety that is greater than 10 wt.%, in particular between 11 and 13 wt.%.

2. Gas exchange valve according to claim 1,
**characterised in that**
the nickel-phosphorus layer (4) has a layer thickness of 8 µm ≤ d_{NP} ≤ 15 µm.

3. Gas exchange valve according to claim 1 or 2,
**characterised in that**
a nickel strike layer (5) is disposed as adhesive layer between the gas exchange valve (1) and the nickel-phosphorus layer (4).

4. Gas exchange valve according to any of the preceding claims,
**characterised in that**
the nickel-phosphorus layer (4) is covered at least in part by a chromium layer (6).

5. Gas exchange valve according to claim 4,
**characterised in that**
the chromium layer (6) together with the nickel-phosphorus layer (4) has a thickness d ≤ 25 µm.

6. Gas exchange valve according to any of the preceding claims,
**characterised in that**
the nickel-phosphorus layer (4) is applied solely in the region of a valve guide (7) on the valve stem (3).

7. Gas exchange valve according to any of the preceding claims,
**characterised in that**
the gas exchange valve (1) is formed of an X50CrMnNiNbN21-9 (1.4882) steel, a NiCr20TiAl (Nimonic 80A 2.4952) steel or a nireva 3015 steel.

8. Method for the coating of a gas exchange valve (1) according to any of the preceding claims, in which
- a nickel strike layer (5) is applied galvanically at least in the region of a valve guide (7) of the valve stem (2),
- a nickel-phosphorus layer (4) with a phosphorus moiety of more than 10 wt.% is applied galvanically at least in the region of the valve guide (7).

9. Method according to claim 8,
**characterised in that**
the nickel-phosphorus layer (4) is covered at least in part by a chromium layer (6).

## Revendications

1. Soupape d'échange de gaz (1) d'un moteur à combustion interne, avec une tête de soupape (2) et une tige de soupape (3), dans laquelle une couche de nickel-phosphore (4) déposée par galvanisation est prévue au moins par endroits au moins sur la tige de soupape (3),
**caractérisée en ce que**
la couche de nickel-phosphore (4) déposée présente une teneur en phosphore qui est supérieure à 10 % en poids, en particulier se trouve entre 11 et 13 % en poids.

2. Soupape d'échange de gaz selon la revendication 1,
**caractérisée en ce que**
la couche de nickel-phosphore (4) présente une épaisseur de couche de 8 µm ≤ d_{NP} ≤ 15 µm.

3. Soupape d'échange de gaz selon la revendication 1 ou 2,
**caractérisée en ce qu'**
une couche de nickel-strike (5) est agencée entre la soupape d'échange de gaz (1) et la couche de nickel-phosphore (4).

4. Soupape d'échange de gaz selon l'une quelconque des revendications précédentes,
**caractérisée en ce que**
la couche de nickel-phosphore (4) est recouverte au moins en partie par une couche de chrome (6).

5. Soupape d'échange de gaz selon la revendication 4,
**caractérisée en ce que**
la couche de chrome (6) ensemble avec la couche de nickel-phosphore (4) présente une épaisseur d ≤ 25 µm.

6. Soupape d'échange de gaz selon l'une quelconque des revendications précédentes,
**caractérisée en ce que**
la couche de nickel-phosphore (4) est déposée exclusivement dans la plage d'un guide de soupape (7) sur la tige de soupape (3).

7. Soupape d'échange de gaz selon l'une quelconque des revendications précédentes,
**caractérisée en ce que**
la soupape d'échange de gaz (1) est réalisée à partir d'un acier X50CrMnNiNbN21-9 (1.4882), d'un acier NiCr20TiAl (Nimonic 80A 2.4952) ou d'un acier nireva 3015.

8. Procédé de revêtement d'une soupape d'échange de gaz (1) selon l'une quelconque des revendications précédentes, dans lequel
- une couche de nickel-strike (5) est appliquée par galvanisation au moins dans la plage d'un guide de soupape (7) de la tige de soupape (2),
- une couche de nickel-phosphore (4) avec une teneur en phosphore de plus de 10 % en poids est appliquée au moins dans la plage du guide de soupape (7).

9. Procédé selon la revendication 8,
**caractérisé en ce que**
la couche de nickel-phosphore (4) est recouverte au moins en partie par une couche de chrome (6).
